# EUROPÄISCHE PATENTSCHRIFT

(11) **EP 0 219 536 B1**
(45) Veröffentlichungstag und Bekanntmachung des Hinweises auf die Patenterteilung: **02.10.1991**
(21) Anmeldenummer: 86902820.9
(22) Anmeldetag: 17.04.1986
(51) Int. Cl.: C23C 28/00, C23C 4/12

(54) **SCHUTZSCHICHT**
PROTECTION LAYER
COUCHE DE PROTECTION

(30) Priorität: 17.04.1985 DE 3513882
(43) Veröffentlichungstag der Anmeldung: 29.04.1987
(73) Patentinhaber: Plasmainvent AG, 6300 Zug (CH)
(72) Erfinder: GRUNER, Heiko, CH-5712 Beinwil am See (CH)
(74) Vertreter: Lehn, Werner, Dipl.-Ing.
(86) Internationale Anmeldenummer: EP8600225
(87) Internationale Veröffentlichungsnummer: WO8606106

(56) Entgegenhaltungen:
- FR-A- 1 215 417
- GB-A- 2 117 415
- US-A- 3 758 233
- US-A- 3 911 891
- wt - Zeitschrift für industrielle Fertigung, Band 67, veröffentlicht 1977, Springer-Verlag (DE); R. Scharwächter et al.:"Technik und Anwendung des Plasmaspritzens im Vakuum", Seiten 321-325
- Wärme, Band 89, Nr. 3, Juni 1983, Gräfeling (DE); Ph.C. Wolf:"Neue Anwendungsgebiete des Plasmaspritzens in der Energietechnik", Seiten 42-45
- Chemical Abstracts, Band 101, Nr. 2, Juli 1984, Columbus, Ohio (US); D.W. Townsend et al.:"Titanium diboride coatings prepared by plasma spraying and electroplating", Seite 229, Zusmmenfassung 11111s; & Light Met. (Warrendale, Pa) 1984, 555-71 (Eng)
- Chemical Abstracts,Band 85, 1976, Columbus, Ohio (US); M. Levy et al.:Erosion and fatigue behavior of coated titaniumalloys for gas turbine engine compressor applications"; Seite 350, Zusammenfassung Nr.128961m; U.S. NTIS AD Rep. 1976, AD 1022344, 21pp (Eng.) Avail. NTIS, Gov. Rep. Announce INDEX (U.S.) 1976, 76(10), 127

## Beschreibung

Die Erfindung bezieht sich auf eine im Plasmaspritzverfahren auf einen metallischen Träger aufgebrachte Schutzschicht, bestehend aus wenigstens einer metallischen Haftschicht und einer mehrlagigen Oberschicht, die in ihren Lagen unterschiedliche Anteile an metallischen und keramischen Materialien aufweist. Derartige Schutzschichten können auf sehr verschiedene Trägerkörper aufgebracht werden. Immer ist damit die Absicht verbunden, die Lebensdauer des Trägerkörpers in einer bestimmten Applikation zu erhöhen und/oder neue Einsatzgebiete für das Trägermaterial zu erschließen. Mit Hilfe der Schutzschicht gelingt es, Werkstückoberflächen an bestimmten Stellen spezifisch andere Eigenschaften zu verleihen. Dies erweitert die Einsatzmöglichkeiten der Werkstücke und steigert deren Widerstandsfähigkeit im täglichen Einsatz.

Durch die PCT-WO-82/01898 sind Schutzschichten der eingangs beschriebenen Art bekannt geworden, die eine Haftschicht aus NiCrAlY und eine mehrlagige Oberschicht mit lagenverschiedenen Anteilen an oxidkeramischen Materialien wie ZrO₂-Y₂O₃, Al₂O₃ oder Ca₂SiO₄ aufweisen. Die dort an den Beispielen angegebene Gesamtschichtdicke beträgt zwischen 0,8 mm und 2,5 mm, nach den dortigen Ansprüchen 0,5 bis 8 mm bzw. 2 bis 7 mm. Die Haftschichtdicke beträgt dort 0,1 mm, 0,15 mm oder 0,2 mm.

Schutzschichten der eingangs beschriebenen Art sind durch die US-A-3,758,233 bekannt geworden, welche mit Hilfe eines einfachen Plasmaspritzverfahrens aufgebracht worden sind.

Weiter ist es durch die Druckschriften "Zeitschrift für industrielle Fertigung", Band 67, 1977, Seiten 321-325, und "Wärme", Band 89, Nr. 3, Juni 1983, Seiten 42-45, bekannt, metallische Träger im Vakuumplasmaspritzverfahren mit einlagigen Schutzschichten zu beschichten.

Für die Beschichtung von Werkstückoberflächen kommen heute sehr unterschiedliche Techniken zur Anwendung. Aufgrund der hohen Energiedichte in der Plasmaflamme hat sich das Plasmaspritzen sehr rasch eine führende Rolle in der Beschichtungstechnik gesichert.

Praktisch alle pulverförmigen Materialien können mit dieser Beschichtungstechnik unter bestimmten Bedingungen als Schicht auf den unterschiedlichsten Trägermaterialien abgeschieden werden. Meist sind es harte, widerstandsfähige, hochtemperaturbeständige und korrosionsfeste Plasmaspritzschichten, welche die Standzeiten hochwertiger Maschinenbauteile in rauhen Umweltbedingungen entscheidend verlängern. Jedoch zeigt die industrielle Anwendung der Plasmaspritztechnik auch ihre physikalischen Einsatzgrenzen. In vielen Fällen ist die Spritzschicht nicht dicht genug, ihre Haftung auf dem Grundwerkstoff nicht ausreichend. Bei reaktiven Spritzpulvern verändert sich die chemische Zusammensetzung in der Spritzschicht zu stark. Relativ leicht kann Luftsauerstoff in die Plasmaflamme eindiffundieren, oxidierend und damit störend wirken.

Unter diesen Gesichtspunkten wurde die Vakuumplasmaspritztechnik (VPS-Technik) erschlossen. Ihre Entwicklung führte unter konsequenter Berücksichtigung der speziellen Anforderungen dieser neuen Technologie zu wesentlichen Verbesserungen der Beschichtungskonditionen und Schichteigenschaften im Vergleich zum Spritzen in Atmosphäre. Dabei ist das Vakuumplasmaspritzen eine Weiterentwicklung und Ergänzung des atmosphärischen Plasmaspritzverfahrens (APS-Verfahren). Es unterscheidet sich von diesem Prinzip dadurch, daß der Beschichtungsprozeß in einer Vakuumkammer bei Unterdruck stattfindet.

Die ansich bekannten Verbesserungen der Beschichtungskonditionen und Schichteigenschaften der VPS-Technik lassen sich in 4 Gruppen zusammenfassen:

### 1. Teilchengeschwindigkeit

Die Erwärmung des Plasmagases im Lichtbogen und seine Expansion ins Vakuum beschleunigen die Gasatome auf mehr als dreifache Schallgeschwindigkeit. Im Vergleich zum atmosphärischen Spritzen ist die Strahlgeschwindigkeit im Vakuum etwa 2 bis 3 mal höher. Entsprechend schneller sind auch die Spritzpulverpartikel, welche noch innerhalb der Brennerdüse in die heiße Zone des Plasmastrahles injektiert werden. Höhere Pulverpartikelgeschwindigkeiten ergeben dichtere Spritzschichten und reduzieren signifikant die Restporosität und die Oberflächenrauhigkeit.

### 2. Oberflächenreinigung

Mit Hilfe des übertragenen Lichtbogens kann die Werkstückoberfläche vor dem Beschichten in einem Sputterprozeß gereinigt werden. Gaskontamination, Wasserdampf und Oxidschichten werden abgestäubt. Das führt zu einer deutlichen Haftverbesserung der Spritzschichten, insbesondere auf glatten Oberflächen. Zur rein mechanischen Verzahnung der Spritzschicht mit dem Werkstoff des Trägers kommt die Absättigung freier Oberflächenenergie gereinigter Träger durch Schichtatome. Zusätzlich werden für Interdiffusionsprozesse zwischen Trägermaterial und Schicht günstige Bedingungen erzeugt.

### 3. Werkstücktemperatur

Da der Beschichtungsprozeß im Vakuum verläuft, können alle Trägermaterialien vor dem Beschichten bis an ihre thermische Stabilitätsgrenze aufgeheizt werden. Dabei kann die Heizwirkung der Plasmaflamme mit Hilfe des übertragenen Lichtbogens noch verstärkt werden. Ohne Oxidationsgefahr für Träger und Schicht sind gezielte Temperaturveränderungen während oder nach dem Beschichten möglich. Innere Spannungen in der Spritzschicht werden dadurch vermieden oder abgebaut.

### 4. Schichtreinheit

Der Beschichtungsprozeß erfolgt ohne reaktive Gaspartner. Es entstehen oxidfreie Schichten, welche in der chemischen Zusammensetzung mit dem Spritzpulver übereinstimmen. Reaktionsfreudige Pulver finden keinen Reaktionspartner, ihre Schmelztemperatur und Aufschmelzwärme werden nicht beeinflußt.

Unter gezielter Ausnutzung der Vorteile der VPS-Technik sind weitere Applikationen für Plasmaspritzschichten erschlossen worden. Auch wurden in Verbindung mit im VPS-Verfahren gespritzten Deckschichten für bekannte Trägermaterialien erst neue Einsatzgebiete möglich.

Beispiele bevorzugter Anwendungsgebiete derartiger Vakuumplasmaspritzschichten sind:
Heißkorrosions-, Oxidations- und Erosionsschutz von Turbinenbauteilen,
Elektrische Isolation und/oder Wärmedämmung,
Chemische Beständigkeit und
Strahlungsschutz in der Kerntechnik.

Bisher wurde praktisch für jede individuelle Anwendung von Plasmaspritzschichten auch eine nur in dieser Anwendung einsetzbare Schutzschicht entwickelt. Als Entwicklungskriterien für diese Schutzschicht sind im wesentlichen die Beanspruchung, das Temperaturverhalten und ihre mechanische und/oder chemische Stabilität zu nennen. Aber auch der Trägerwerkstoff und die Umgebungsbedingungen beeinflussen die Wahl des Schichtwerkstoffes und seine Dicke, welche wieder aus Gründen der Wirtschaftlichkeit nur so dick als nötig sein sollte.

Der Erfindung liegt die Aufgabe zugrunde, eine Schutzschicht der eingangs beschriebenen Art zu schaffen, welche praktisch universell in allen vier genannten Hauptanwendungsgebieten der Plasmaspritzschichten zum Einsatz Kommen kann, insbesondere den Träger gleichzeitig wirksam gegen Korrosion, Oxidation, Erosion, chemischen Angriff und Strahlung schützt, ihn dabei elektrisch isoliert und durch Wärmedämmung kurzfristig vor Überhitzen bewahrt.

Die vorstehende Aufgabe wird erfindungsgemäß mit Hilfe der Schutzschicht nach Anspruch 1 gelöst.

Dadurch, daß die Zwischenschicht dichtgespritzt aus einer Mischung der Materialien der Haftschicht und der Deckschicht besteht, ergibt sich eine besonders gute Verbindung der dichtgespritzten Haftschicht mit der dichtgespritzten Deckschicht, wobei deren unerschiedliche thermische Ausdehnungskoeffizienten einander angeglichen werden.

Zweckmäßig ist die Zwischenschicht mit kontinuierlich gradiertem Übergang vom Material der Haftschicht zum Material der Deckschicht aufgebaut.

Vorteilhaft ist die Zwischenschicht beginnend mit dem Spritzkammerdurck beim Aufbringen der Haftschicht und graduell übergehend zum Spritzkammerdruck beim Aufbringen der Deckschicht aufgespritzt.

Zweckmäßig liegen
a) die Dicke der Haftschicht im Bereich von 20 µm bis 200 µm, vorzugsweise im Bereich von bis 20 µm bis 50 µm oder bei 100 µm,
b) die Dicke der Zwischenschicht im Bereich von 20 µm bis 5000 µm, vorzugsweise bei 20 µm bis 200 µm und besonders bevorzugt bei 20 µm bis 50 µm,
c) die der Deckschicht im Bereich von 30 µm bis 500 µm, bevorzugt bei 30 µm bis 100 µm und besonders bevorzugt bei 50 µm bis 80 µm.

Für Anwendungen zur Vermeidung von Korrosion oder Kavitation des Trägers kann vorteilhaft die Haftschicht eine Dicke von etwa 200 µm, die Zwischenschicht eine Dicke bis zu 5 mm und die Deckschicht eine Dicke bis zu 500 µm aufweisen.

Die Schutzschichtwirkung ist durch die Dichtheit der Deckschicht gegeben, welche für Refraktärmaterialien mit sehr hohen Schmelztemperaturen praktisch nur durch das VPS-Verfahren bei diesen Schichtdicken erreichbar ist. So ist es möglich, Materialien mit sehr unterschiedlichen physikalischen Eigenschaften stabil und temperaturwechselbeständig miteinander zu verbinden, ohne daß die Schutzschicht abspringt, Risse bekommt und damit in ihrer Schutzwirkung in den unterschiedlichen Einsatzgebieten nachläßt.

Die Körnung des Spritzpulvers liegt vorteilhaft bei maximal 25 µm, damit sichergestellt ist, daß sowohl beim Aufspritzen der Haftschicht mit Deckschicht, vor allem aber beim Aufspritzen der Zwischenschicht, alle Spritzpulverpartikel als geschmolzene Tröpfchen die Spritzschicht ausbilden. Dadurch und in Verbindung mit der hohen mechanischen Auftreffenergie wird die Dichtheit der Spritzschicht sichergestellt. Wesentliches Merkmal der Schutzschichtstruktur ist die lamellenartige Überlappung der Materialien der Haftschicht und der Deckschicht in der Zwischenschicht, welche durch das Auseinanderplatzen der flüssigen Spritzpulverpartikel beim Aufprall auf der Werkstückoberfläche entsteht.

Im Gegensatz zu bisher durch Plasmaspritzen hergestellten, thermischen Barriereschichten, welche z.B. aus stabilisiertem ZrO₂ bestehen und deren thermische Stabilität im wesentlichen durch Mikrorisse und eine Porosität von bis zu 15% Volumenanteil gegeben ist, entwickelt die erfindungsgemäß hergestellte Schutzschicht erst ihre Wirkung, wenn ihre Dichte praktisch dem Festkörperwert entspricht.

Aufgrund der genannten Vorteile der VPS-Technik können erstmals sämtliche Trägermaterialien auch als Spritzschicht realisiert werden, ohne chemische Veränderung und praktisch mit identischer Dichtheit und Temperaturverhalten, so daß die Deckschicht aus TiB₂ in bestmöglicher Art über die Zwischenschicht und Haftschicht mit dem Trägerwerkstoff verbunden werden kann.

Das Material des Trägers und der Haftschicht kann vorteilhaft aus Ti und das Material der Zwischenschicht aus 80% Ti und 20% TiB₂ bestehen, wobei das Material der Deckschicht TiB₂ ist.

Alternativ kann das Material des Trägers und der Haftschicht aus einer Superlegierung bestehen und das Material der Zwischenschicht aus 100% Superlegierung gradiert übergehend in 100% TiB₂ bestehen.

Vorteilhaft kann das Material des Trägers auch aus einer Superlegierung und das Material der Haftschicht aus einer der Legierung des Trägers angepaßten Legierung vom Typ M-CrAlY bestehen, wobei M als Hauptlegierungskomponente Fe, Co, Ni oder NiCo ist. Hierbei besteht das Material der Zwischenschicht aus 100% M-CrAlY gradiert übergehend in 100% TiB₂. Vorteilhaft wird als Superlegierung In 738 Verwendet.

Schließlich kann vorteilhaft das Material des Trägers und der Haftschicht aus Stahl und das Material der Zwischenschicht aus 50% Stahl und 50% TiB₂ bestehen.

Die Erfindung ist im folgenden an Ausführungsbeispielen und anhand der Zeichnung näher erläutert. In der Zeichnung zeigen
Fig. 1 einen Schnitt durch eine auf einen Träger aufgebrachten Schutzschicht im Ausschnitt, und
Fig. 2 die Struktur der Zwischenschicht in der Schutzschicht nach Fig. 1.

In Fig. 1 ist ein Träger 1 dargestellt, welcher an seiner Oberfläche 2 vor dem Aufbringen einer zusammengesetzten Schutzschicht 3, 4, 5 entgast und auf eine bestimmte Temperatur aufgewärmt worden ist. Die Oberfläche 2 des Trägers 1 kann speziell behandelt sein, beispielsweise durch Sandstrahlen aufgerauht, und vor dem Beschichten mit Hilfe des übertragenen Lichtbogens sputtergereinigt und von absorbierten Gasen, Wasser und dünnen Oxidschichten befreit sein.

Auf die Oberfläche 2 des Trägers 1 ist eine Haftschicht 3 im VPS-Verfahren aufgebracht, welche in ihrer chemischen Zusammensetzung dem Material des Trägers 1 weitgehend entspricht und praktisch den gleichen thermischen Ausdehnungskoeffizienten wie der Träger 1 aufweist. Die Decke der Haftschicht 3 ist vorzugsweise ca. 50 um, kann aber auch beliebig größer sein, wenn z.B. in einem Reparaturfall eine abgetragene Oberfläche in ihre ursprüngliche Dimension zurückgebracht werden soll.

Auf die Haftschicht 3 ist eine Zwischenschicht 4 aufgebracht, und auf diese Zwischenschicht 4 weiter eine dichtgespritzte Deckschicht 5 mit einer bevorzugten Dicke von 50 bis 100 µm aus TiB₂ aufgebracht. Sowohl die Zwischenschicht 4 als auch die Deckschicht 5 sind ebenfalls im VPS-Verfahren abgeschieden.

Die Zwischenschicht 4 besteht aus einer Mischung der Materialien der Haftschicht 3 und der Deckschicht 5 und ist beispielsweise mit gradiertem Übergang zwischen den beiden letztgenannten Schichten ausgebildet. Die Deckschicht 5 aus TiB₂ stellt die eigentliche Schutzschicht der zusammengesetzten Schutzschicht 3, 4, 5 dar, welche in ihrer Schichtstruktur möglichst dem Festkörperwerkstoff entspricht, also möglichst dicht ist, im Gegensatz zu bisher bekannten Schichten aus Refraktärmaterial, also keine Restporosität aufweist und keine Mikro- und Makrorisse eingebaut hat.

Fig. 2 zeigt schematisch die Struktur der Zwischenschicht 4, in der sich die Materialien der Haftschicht und der Deckschicht lamellenartig überlappen.

Im folgenden sind mehrere Anwendungsbeispiele der erfindungsgemäßen Schutzschicht näher erläutert.

### Beispiel 1

Ein Turbinenbauteil, welches aus Gewichtsgründen und mechanischen Eigenschaften aus einer Titanlegierung besteht, ist im praktischen Betrieb starken Erosionsbelastungen ausgesetzt. Durch eine erfindungsgemäße Schutzschicht, bestehend aus einer Ti-Haftschicht 3, aus einer Zwischenschicht 4, hergestellt durch gleichzeitiges Pulverinjektieren von 80% Ti und 20% TiB₂, und einer reinen TiB₂-Deckschicht 5, gelingt es, den Erosionsangriff sehr stark zu vermindern. In diesem Anwendungsfall ist die Haftschicht 3 etwa 20 bis 50 µm dick, die Zwischensicht 4 vorteilhaft etwa 20 bis 50 µm und die Deckschicht 5 im Mittel 40 µm. Dabei ist die Beschichtung so ausgeführt, daß an den besonders erosiven Kräften ausgesetzten Gaseintrittsstellen wie z.B. der Führungskante oder der Druckseite einer Turbinenschaufel, die Dicke der TiB₂-Deckschicht 5 gezielt auf etwa 50 µm verstärkt wurde.

Wichtig ist, daß die TiB₂-Deckschicht 5 bei einer Schichthärte über 2300, gemessen nach der Vickersmethode, eine sehr geringe Erosionsrate aufweist, während nach dem Stand der Technik eher weichere Materialien eine hohe Erosionsstabilität aufweisen.

Durch die Abscheidung der Ti-Haftschicht 3 und der Zwischenschicht 4 aus Ti und TiB₂ nach dem VPS-Verfahren und durch die vorgenommene Sputterreinigung der Ti-Trägeroberfläche 2 vor dem Beschichten ist praktisch kein Übergang zwischen Träger 1 und Schutzschicht 3, 4, 5 erkennbar. Die Schichthaftung ist mit den bekannten Testmethoden nicht mehr meßbar. Eine nach DIN 50160 durchgeführte Messung liefert keine Haft-Zugfestigkeitswerte der Schutzschicht, da ein Ausbruch in der Klebestelle erfolgt.

### Beispiel 2

In einem zweiten Beispiel soll ein Träger 1 aus einer Superlegierung, z.B. In 738, gegen Erosion und/oder Heißgasoxidation geschützt werden. Diese Werkstoffsorten werden nach dem Beschichten einer bestimmten Wärmebehandlung unterzogen, zur Erzeugung einer Werkstoffstruktur, welche erst die mechanischen Hochtemperatureigenschaften besitzt. Diese Wärmebehandlung erfolgt bei Temperaturen, wo intermetallische Diffusion stattfinden kann. Deshalb ist es besonders vorteilhaft, diesen Träger 1 mit einer Haftschicht 3 der gleichen Materialzusammensetzung zu beschichten, da so die Legierungskomponenten-Verarmung und -Anreicherung in der Haftschicht 3 und in dem Träger 1 verhindert ist, welche immer mit Veränderungen der mechanischen Eigenschaften verknüpft ist, die es zu vermeiden gilt.

Der bevorzugte Schutzschichtaufbau in diesem Anwendungsfall ist Haftschicht 3 In 738 etwa 100 µm dick, gradierter Übergang von 100% In 738 auf 100% TiB₂ in der Zwischenschicht 4 auf einer Schichtdicke von etwa 200 µm, und Deckschicht 5 TiB₂ etwa 50 µm dick mit gezielten Verstärkungen auf 80 µm an den kritischen Stellen.

Überwiegt der Oxidationsangriff den Erosionsangriff, so kann für die Haftschicht 3 vorteilhafterweise ein dem Trägerwerkstoff angepaßter Legierungswerkstoff vom Typ M-CrAlY benützt werden, wobei für M Fe, Co, Ni und NiCo als Haupt-Legierungskomponente einzusetzen ist. Die bevorzugte Spritzpulverkörnung ist auf maximal 25 µm beschränkt, um einen gleichmäßigen Gradierübergang mit möglichst homogener Materialverteilung zu erzeugen und die Deckschicht 5 dicht zu spritzen.

### Beispiel 3

Im Anwendungsbeispiel 3 soll ein Träger 1 aus Stahl als Aluminiumdruckgußwerkzeug verwendet werden und gegen den Angriff von flüssigem Al geschützt werden. In diesem Fall wird für die Haftschicht 3 Spritzpulver dieser Stahlsorte eingesetzt, wobei die Dicke der Haftschicht 3 bevorzugt bis zu 200 µm beträgt. Dagegen liegt die Dicke der Zwischenschicht 4 aus einer 50:50-Mischung von Stahlspritzpulver und TiB₂ relativ gering bei 50 µm. Da für Flüssigaluminium die Temperatur bei etwa 700° C liegt, ist die TiB₂- Deckschicht 5 100 µm stark. Da Druckgußwerkzeuge Paßform besitzen, muß vor dem Beschichten der Gesamtschichtauftrag am Werkstück berücksichtigt werden.

Für den Fall der Reparaturspritzung eines schon verwendeten Druckgußwerkzeuges, bei welchem durch seinen Gebrauch bestimmte Bereiche so weit abgetragen werden, daß ein nicht mehr tolerierbares Untermaß entstanden ist, kann durch Aufspritzen des Haftschichtmaterials die ursprüngliche Geometrie wieder erzeugt werden, und dann die Zwischenschicht und Deckschicht aufgebracht werden.

### Beispiel 4

Im kerntechnischen Bereich ist eine Schutzschicht für die erste Wandbegrenzung des Fusionsplasma gesucht, welche das Trägermaterial gegen Ionenbeschuß und elektrische Überschläge mit hoher Stromdichte schützt, dabei aber temperaturbeständig in Inertgasatmosphäre ist, eine kleine Sputterrate unter Teilchenbeschuß aufweist und die Forderung nach einer möglichst niederen Kernladungszahl erfüllt. Auch in dieser Applikation bewährt sich TiB₂ für die Deckschicht 5, dessen Temperaturbeständigkeit im Vakuum bei 3200° C liegt. Der Schutzschichtaufbau richtet sich nach dem gewählten Trägermaterial und ist sonst erfindungsgemäß zusammengesetzt.

### Beispiel 5

Bauteile von Wasserkraftwerken sind besonders erosiven Kräften ausgesetzt, welche durch Kavitationswirkung weiter verstärkt werden. In der Gestaltung der Bauform ist meist eine erhebliche Materialreserve mit eingeplant, um eine bestimmte Lebensdauer trotz starker Erosion zu erreichen. Eine Schutzschicht in dieser Anwendung soll neben der Herabsetzung der Erosionsrate an der Oberfläche des Bauteiles auch entsprechend dick auftragbar sein. Auch hier entwickelt die erfindungsgemäße Schutztschicht ideale Schutzwirkung.

Nach dem Aufspritzen einer Haftschicht 3 etwa 200 µm dick, folgt eine beispielsweise bis zu 5 mm dicke Zwischenschicht 4 als Mischung mit etwa 20 bis 60 Gewichtsprozent TiB₂, sehr feinkörnig und gleichmäßig in der Matrix des Haftschichtmaterials verteilt, bevor in diesem Fall eine bis zu 500 µm dicke Deckschicht 5 aus TiB₂ sehr dicht aufgespritzt wird.

Bei allen aufgeführten Beispielen handelt es sich um sehr teure Bauteile, deren Lebensdauerverlängerung aus Kostengründen sehr wichtig ist. Als wesentliches Merkmal der Erfindung ist die Reparaturfähigkeit dieser Bauteile nach dem Verbrauch der Schutzschicht aufzuführen. Da als Haftschicht 3 ein dem Trägerstoff entsprechendes Material aufgebracht wurde, können Reste der Schutzschicht 3, 4, 5 beispielsweise durch Sandstrahlen bis zum Haftschichtmaterial abgetragen werden, um dann neu aufgespritzt zu werden.

An den Stellen, wo während des Betriebseinsatzes des Bauteiles die Schutzschicht 3, 4, 5 und zusätzlich Material des Trägers beispielsweise erodiert wurde, kann zunächst solange Haftschichtmaterial aufgespritzt werden, bis die ursprüngliche Konfiguration des Bauteiles wieder erreicht ist, um anschließend die Schutzschicht 3, 4, 5 mit dem erprobten Schichtaufbau wieder aufzutragen.

## Patentansprüche

1. Schutzschicht (3, 4, 5) auf einem metallischen Träger (1), welche im Vakuum-Plasmaspritzverfahren aufgebracht worden ist, bestehend aus mindestens einer metallischen Haftschicht (3) und einer mehrlagigen Oberschicht, die in ihren Lagen unterschiedliche Anteile an metallischen und keramischen Materialien aufweist, dadurch **gekennzeichnet,** dass in der Schutzschicht auf die Haftschicht eine Zwischenschicht und hierauf eine Deckschicht folgt, wobei
(a) die Schutzschicht (3, 4, 5) dicht gespritzt, riss- und porenfrei aufgebracht ist,
(b) die Haftschicht (3) als dichtgespritzte Schicht aufgebaut ist und in ihrer chemischen Zusammensetzung und ihrem thermischen Ausdehnungskoeffizienten mit dem Trägermaterial im wesentlichen übereinstimmt,
(c) die Zwischenschicht (4) als dicht gespritzte, durch das Mischen der Materialien der Haftschicht (3) und der Deckschicht (5) deutlich lamellierte Schicht aufgebaut ist,
(d) die Deckschicht (5) aus dicht gespritztem TiB₂ besteht,
und die Dicke der Haftschicht (3) im Bereich von 20 bis 200 µm liegt, die Dicke der Zwischenschicht (4) 20 bis 5.000 µm beträgt, und die Dicke der Deckschicht (5) 30 bis 500 µm aufweist.

2. Schutzschicht nach Anspruch 1, dadurch **gekennzeichnet,** dass das Material des Trägers (1) und der Haftschicht (3) aus Ti und das Material der Zwischenschicht (4) aus 80 % Ti und 20 % TiB₂ besteht.

3. Schutzschicht nach Anspruch 1, dadurch **gekennzeichnet,** dass das Material des Trägers (1) und der Haftschicht (3) aus einer Superlegierung besteht, und das Material der Zwischenschicht (4) aus 100 % Superlegierung gradiert übergehend in 100 % TiB₂ besteht.

4. Schutzschicht nach Anspruch 1, dadurch **gekennzeichnet,** dass das Material des Trägers (1) aus einer Superlegierung und das Material der Haftschicht (3) aus einer der Legierung des Trägers (1) angepaßten Legierung vom Typ M-CrAlY beteht, wobei M als Hauptlegierungskomponente Fe, Co, Ni oder NiCo ist, und das Material der Zwischenschicht (4) aus 100 % M-CrAlY gradiert übergehend in 100 % TiB₂ besteht.

5. Schutzschicht nach Anspruch 4, dadurch **gekennzeichnet,** dass die Superlegierung In 738 darstellt.

6. Schutzschicht nach Anspruch 1, dadurch **gekennzeichnet** dass das Material des Trägers (1) und der Haftschicht (3) aus Stahl und das Material der Zwischenschicht (4) aus 50 % Stahl und 50 % TiB₂ besteht.

## Claims

1. A protective coating (3, 4, 5) on a metallic carrier (1), which coating is applied in accordance with the vacuum plasma spraying method and comprises at least one metallic adherent coating (3) and a multi-layer outer coating which contains different amounts of metallic and ceramic materials in its layers, characterised in that in the protective coating, the adherent coating is followed by an intermediate coating which is in turn followed by an outer coating, where
(a) the protective coating (3, 4, 5) is densely sprayed and applied so as to be crack-free and pore-free,
(b) the adherent coating (3) is constructed as a densely sprayed coating and substantially corresponds to the carrier material in respect of its chemical composition and thermal expansion coefficient,
(c) the intermediate coating (4) is constructed as a densely sprayed coating which acquires a distinctly lamellar formation as a result of the mixing of the materials of the adherent coating (3) and the outer coating (5),
(d) the outer coating (5) consists of densely sprayed TiB₂,
and the thickness of the adherent coating (3) ranges between 20 and 200 µm, the thickness of the intermediate coating (4) ranges between 20 and 5,000 µm, and the thickness of the outer coating (5) ranges between 30 and 500 µm.

2. A protective coating as claimed in Claim 1, characterised in that the material of the carrier (1) and of the adherent coating (3) consists of Ti, and the material of the intermediate coating (4) consists of 80% Ti and 20% TiB₂.

3. A protective coating as claimed in Claim 1, characterised in that the material of the carrier (1) and of the adherent coating (3) consists of a super-alloy, and the material of the intermediate coating (4) consists of 100% super-alloy gradually changing to 100% TiB₂.

4. A protective coating as claimed in Claim 1, characterised in that the material of the carrier (1) consists of a super-alloy and the material of the adherent coating (3) consists of an alloy of the type M-CrAlY adapted to the alloy of the carrier (1), where M, as main alloy component, is Fe, Co, Ni or NiCo, and the material of the intermediate coating (4) consists of 100% M-CrAlY, gradually changing to 100% TiB₂.

5. A protective coating as claimed in Claim 4, characterised in that the super alloy is In 738.

6. A protective coating as claimed in Claim 1, characterised in that the material of the carrier (1) and of the adherent coating (3) consists of steel, and the material of the intermediate coating (4) consists of 50% steel and 50% TiB₂.

## Revendications

1. Couche de protection (3, 4, 5) sur un support métallique (1), déposée selon un procédé de projection au plasma sous vide, composée d'au moins une couche adhésive (3) métallique et d'une surface multicouches présentant dans ses couches des pourcentages divers de matériaux métalliques et céramiques, caractérisée en ce que dans la couche de protection, à la couche adhésive fait suite une couche intermédiaire surmontée d'une couche de recouvrement,
(a) la couche de protection (3, 4, 5) projetée dense étant déposée en l'absence de fissures ou de pores,
(b) la couche adhésive (3) étant constituée par une couche projetée dense et ayant une composition chimique et un coefficient de dilatation thermique coïncidant sensiblement avec ceux du matériau support,
(c) la couche intermédiaire (4) étant constituée par une couche projetée dense, nettement lamellaire, par mélange des matériaux de la couche adhésive (3) et de la couche de recouvrement (5),
(d) la couche de recouvrement (5) étant constituée par du TiB₂ projeté dense,
et l'épaisseur de la couche adhésive (3) étant de l'ordre de 20 à 200 µm, l'épaisseur de la couche intermédiaire (4) étant comprise entre 20 et 5 000 µm et l'épaisseur de la couche de recouvrement (5) étant de 30 à 500 µm.

2. Couche de protection selon la revendication 1, caractérisée en ce que le matériau du support (1) et de la couche adhésive (3) est Ti et que le matériau de la couche intermédiaire (4) se compose de 80 % de Ti et de 20 % de TiB₂.

3. Couche de protection selon la revendication 1, caractérisée en ce que le matériau du support (1) et de la couche adhésive (3) est un superalliage et que le matériau de la couche intermédiaire (4) se compose de 100 % de superalliage passant graduellement à 100 % de TiB₂.

4. Couche de protection selon la revendication 1, caractérisée en ce que le matériau du support (1) est un superalliage et que le matériau de la couche adhésive (3) est un alliage de type M-CrAlY adapté à l'alliage du support (1), M, principal composant de l'alliage, étant Fe, Co, Ni ou NiCo et que le matériau de la couche intermédiaire (4) se compose de 100 % de M-CrAlY passant graduellement à 100 % de TiB₂.

5. Couche de protection selon la revendication 4, caractérisée en ce que le superalliage est In 738.

6. Couche de protection selon la revendication 1, caractérisée en ce que le matériau du support (1) et de la couche adhésive (3) est de l'acier et que le matériau de la couche intermédiaire (4) se compose de 50 % d'acier et de 50 % de TiB₂.
